# EUROPÄISCHE PATENTSCHRIFT

(11) **EP 2 834 387 B1**
(45) Veröffentlichungstag und Bekanntmachung des Hinweises auf die Patenterteilung: **18.05.2016**
(21) Anmeldenummer: 13719003.9
(22) Anmeldetag: 27.03.2013
(51) Int. Cl.: C23C 10/02, C23C 10/60, C23C 10/18, C23C 10/20

(54) **SCHLICKER UND VERFAHREN ZUR HERSTELLUNG EINER ALUMINIUM-DIFFUSIONSSCHICHT**
SLURRY AND METHOD FOR PRODUCING AN ALUMINUM DIFFUSION LAYER
ARBOTINE ET PROCÉDÉ DE PRODUCTION D'UNE COUCHE DE DIFFUSION EN ALUMINIUM

(30) Priorität: 03.04.2012 DE 102012006655
(43) Veröffentlichungstag der Anmeldung: 11.02.2015
(73) Patentinhaber: MTU Aero Engines GmbH, 80995 München (DE)
(72) Erfinder: STAPEL, Martin, 80636 München (DE); LOPEZ LAVERNIA, Natividad, 80995 München (DE); PILLHÖFER, Horst, 85244 Röhrmoos (DE); MORANT, Max, 83229 Aschau (DE); NIEGL, Max, 81247 München (DE)
(86) Internationale Anmeldenummer: PCT/DE2013/000164
(87) Internationale Veröffentlichungsnummer: WO 2013/149609

(56) Entgegenhaltungen:
- EP-A1- 1 505 176
- EP-A1- 2 014 785
- WO-A1-93/23247
- WO-A1-2010/134918

## Beschreibung

Die vorliegende Erfindung betrifft einen Schlicker sowie ein Verfahren zur Herstellung einer Aluminium-Diffusionsschicht.

### STAND DER TECHNIK

Bei metallischen Bauteilen, die hohen Temperaturen ausgesetzt sind, wie beispielsweise Komponenten von Strömungsmaschinen in Form von stationären Gasturbinen oder Flugtriebwerken, müssen die metallischen Oberflächen vor Oxidations- und/oder Korrosionsangriff geschützt werden. Hierzu sind im Stand der Technik eine Vielzahl unterschiedlicher Schichtsysteme bekannt.

Unter anderem werden auch Diffusionsschichten eingesetzt, bei denen chemische Elemente in die zu schützende metallische Oberfläche eindiffundieren und/oder sich auf der Oberfläche ablagern, um eine Anreicherung des entsprechenden Elements an der zu schützenden Oberfläche zu erzielen. Das eindiffundierte Element stellt dann zusammen mit den Legierungsbestandteilen des Grundwerkstoffs entsprechende Eigenschaften bereit, um das Bauteil bei den gewünschten hohen Temperaturen betreiben zu können.

So ist es beispielsweise bekannt, Aluminium-Diffusionsschichten auf Hochtemperaturwerkstoffen, wie Eisen -, Kobalt - oder Nickelbasislegierungen vorzuseheh, wobei die Anreicherung von Aluminium im Oberflächenbereich der entsprechenden Legierungen dazu führt, dass bei einem Hochtemperaturoxidationsangriff eine langsam wachsende Aluminiumoxidschicht ausgebildet wird, die den Werkstoff vor einem weiterem schädigenden Oxidationsangriff schützt.

Unter anderem kann eine entsprechende Aluminium - Diffusionsschicht durch die Aufbringung eines Schlickers erzeugt werden, der Aluminium - haltige Pulverpartikel umfasst, die das Aluminium für den Diffusionsprozess bereitstellen, wobei nach einer Trocknung und/oder Härtung des Schlickers auf der zu behandelnden Oberfläche das Aluminium beim anschließenden Diffusionsglühen aus der getrockneten Schlickerschicht in den Werkstoff eindiffundiert. Die Aufbringung eines derartigen Schlickers durch Streichen, Eintauchen oder Spritzen ist sehr einfach, sodass ein derartiges Verfahren zur Erzeugung einer Aluminium - Diffusionsschicht technisch interessant ist. Insbesondere können durch die einfache Aufbringung auch Bauteile in einfacher Weise repariert werden.

Bekannte Schlicker zur Durchführung eines Aluminium - Diffusionsprozesses weisen neben Aluminium - haltigen Pulverpartikeln einen Binder auf, der im Wesentlichen die flüssig Phase zur Bildung des Schlickers bereitstellt. Allerdings muss ein derartiger Schlicker auch dahingehend ausgebildet sein, dass das Aluminium - haltige Pulver möglichst durch den Binder nicht oxidiert wird, sodass der nachfolgende Diffusionsprozess nicht durch das Vorhandensein von Aluminiumoxid erschwert wird. Entsprechend ist es bekannt zusätzliche Oxide, wie beispielsweise Siliziumdioxid, oder auch Chromate, Dichromate oder Phospate in den wässrigen und sauren Bindemitteln bereitzustellen. Insbesondere Chromate sind in der Vergangenheit eingesetzt worden, um einerseits die Korrosionsbeständigkeit des entsprechend behandelten metallischen Bauteils zu erhöhen und andererseits auch die Oxidation des metallischen Aluminiums im Schlicker zu inhibieren. Allerdings sind Chrom(VI) - Verbindungen äußerst giftig und gesundheitsschädlich, sodass zunehmend versucht wird, diese Bestandteile in den Schlickerzusammensetzungen zu ersetzen. Beispiele hierfür sind in der EP 2 060 653 A2, US 7,896,962 B2, WO 2010/134918 A1. US 7,270,852 B2, US 6,036,995 oder WO 93/023247 A1 beschrieben. Weitere Beispiele sind in EP 1,505,176 A1 and EP 2,014,785 beschrieben.

Insbesondere wird versucht durch die Beimengung von Siliziumdioxid und die Verwendung von Silizium - Aluminium - Legierungen als Partikelbestandteile in einem Schlicker sowie die Verwendung von Glykolen als organische Bindemittel stabile Schlicker für die Herstellung von Aluminium - Diffusionsschichten zu erzeugen, die ohne giftige und gesundheitsgefährdende Cr(VI) - Verbindungen auskommen. Hierbei wird dem Silizium als Legierungsbestandteil der Aluminium - haltigen Pulver und als Beimengung in Form von Siliziumdioxid insbesondere eine Passivierungsfunktion für die metallischen Aluminiumbestandteile zugeschrieben.

Obwohl damit bereits gute Ergebnisse erzielt werden, besteht weiterhin das Problem, dass entsprechende Schlicker nicht die erforderliche Stabilität aufweisen, die es ermöglichen den Schlicker über längere Zeit aufzubewahren und zu verarbeiten, ohne dass Beeinträchtigungen bei der Wirksamkeit des Schlickers bei einer anschließenden Diffusionsglühung zu beobachten wären.

### OFFENBARUNG DER ERFINDUNG

### AUFGABE DER ERFINDUNG

Es ist deshalb Aufgabe der vorliegenden Erfindung einen Schlicker zur Herstellung einer Aluminium - Diffusionsschicht sowie ein Verfahren zur Herstellung einer Aluminium - Diffusionsschicht bereitzustellen, bei welchem eine gute Stabilität der Schlicker - Zusammensetzung bei gleichzeitiger hoher-Wirksamkeit der Schlicker - Zusammensetzung hinsichtlich der Bereitstellung von Aluminium in der Diffusionsbehandlung gewährleistet wird. Darüber hinaus soll der Schlicker einfach herstellbar und anwendbar sein.

### TECHNISCHE LÖSUNG

Diese Aufgabe wird gelöst durch einen Schlicker mit den Merkmalen des Anspruchs 1 sowie einem Verfahren zur Herstellung einer Aluminium - Diffusionsschicht mit den Merkmalen des Anspruchs 7. Vorteilhafte Ausgestaltungen sind Gegenstand der abhängigen Ansprüche.

Die Erfindung schlägt vor, einen Schlicker bereitzustellen, bei dem die Stabilität der Schlicker - Zusammensetzung und insbesondere der metallischen Aluminiumanteile dadurch erhöht wird, dass das Aluminium - haltige Pulver, das in dem Schlicker zur Bereitstellung des Aluminiums eingesetzt wird, zumindest teilweise Pulverpartikel aufweist, die mit Silizium beschichtet sind. Der Anteil der mit Silizium beschichteten Pulverpartikel kann von geringen Anteilen im einstelligen Prozentbereich am Anteil der Aluminiumpartikel bis hin zu 100 % Anteil an den Aluminiumpartikeln reichen. Insbesondere kann der Anteil der mit Silizium beschichteten Aluminiumpartikel an der Gesamtzahl der Aluminiumpartikel im Bereich von 25 % bis 75 %, vorzugsweise 40 % bis 60 % gewählt werden, wobei sich die Prozentangaben sowohl auf Gewichts - als auch auf Volumenprozent beziehen können.

Die mit Silizium beschichteten Aluminium - haltigen Pulverpartikel können bezüglich des Aluminiumkerns reine Aluminiumpartikel im Sinne eines technisch reinen Aluminiums oder Aluminiumlegierungspartikel sein. Die mit Silizium beschichteten Aluminiumpulverpartikel können bezüglich des Aluminiumkerns identisch zu den weiteren, Aluminium - -haltigen Pulverpartikeln der Schlicker - Zusammensetzung sein oder sich von diesen in Größe, Form und Zusammensetzung unterscheiden.

Neben den mit Silizium beschichteten Aluminium - haltigen Pulverpartikeln und/oder den unbeschichteten Aluminium - haltigen Pulverpartikeln umfasst der Schlicker weiterhin Silizium - haltige Pulverpartikel und einen Binder.

Die Silizium - haltigen Pulverpartikel können wiederum aus technisch reinen Silizium - Pulverpartikeln oder aus Pulverpartikeln aus Siliziumlegierungen gebildet sein. Insbesondere kann es sich hierbei um Siliziumlegierungen handeln, die mehr als 50 Gew.% Silizium in der Legierungszusammensetzung aufweisen oder zumindest Silizium als Komponente mit dem höchsten Anteil besitzen.

Die mit Silizium beschichteten Aluminium - haltigen Pulverpartikel können ebenfalls mit technisch reinem Silizium oder mit entsprechenden Siliziumlegierungen beschichtet sein.

Der Binder kann eine oder mehrere Komponenten aus der Gruppe aufweisen, die organische Stoffe, Wasser, Alkohole, Glykolverbindungen, Phosphate oder phosphathaltige Stoffe und Verdickungsmittel umfasst.

Nach einer vorteilhaften Ausführungsform kann der Binder Wasser, mindestens eine Glykolverbindung und mindestens ein Verdickungsmittel umfassen.

Das Verdickungsmittel des Binders kann eine oder mehrere Komponenten der Gruppe aufweisen, die Pektine, Guar, Johannisbrotkernmehl, Carrageen, Celluloseether, Polyvinylalkohol und Silikate umfasst.

Insbesondere kann der Binder Glykoletheracetat von 90 Gew.-% bis 100 Gew. % und Verdickungsmittel von 1 Gew.-% bis 2 Gew.-% aufweisen.

Der gesamte Schlicker kann dann Glykoletheracetat mit 40 Gew.-% bis 50 Gew.-%, Verdickungsmittel mit 0,5 Gew.-% bis 1 Gew.-%, beschichtetes und/oder unbeschichtetes Aluminiumpulver mit 30 Gew.-% bis 40 Gew.-% und Silizium - Pulver mit 6 Gew.-% bis 7 Gew.-% umfassen.

Gemäß einem weiteren Aspekt der vorliegenden Erfindung, für den unabhängig und in Kombination mit anderen Aspekten der Erfindung Schutz begehrt wird, wird ein Verfahren zur Herstellung einer Aluminium - Diffusionsschicht vorgeschlagen, bei welchem ein Schlicker, wie oben beschrieben, eingesetzt wird. Der entsprechende Schlicker wird beispielsweise durch Streichen, Eintauchen des entsprechenden Bauteils in den Schlicker oder durch Spritzen des Schlickers auf die Bauteilfläche aufgetragen, an der die Aluminiumdiffusionsschicht erzeugt werden soll. Die so mit Schlicker versehene Bauteilfläche wird einer Wärmebehandlung mit einer ersten Temperatur unterzogen, um den Schlicker zu trocknen und/oder auszuhärten. Danach erfolgt das Diffusionsglühen zur Ausbildung der Diffusionsschicht bei einer zweiten Temperatur, die höher ist als die erste Temperatur.

Die erste Temperatur kann beispielsweise im Bereich von 100°C bis 300°C, vorzugsweise 120°C bis 220°C gewählt werden, während die zweite Temperatur im Bereich von 800°C bis 1000°C, vorzugsweise 875°C bis 925°C gewählt werden kann.

Vor dem Aufbringen des Schlickers auf die zu behandelnde Bauteiloberfläche kann diese mit Partikel gestrahlt werden, um eine metallische und saubere Oberfläche zu erhalten, wobei insbesondere Aluminiumoxidpartikel zum Einsatz kommen können.

### AUSFÜHRUNGSBEISPIEL

Eine Chrom(VI) - freie Schlicker - Zusammensetzung, die insbesondere für die Reparatur von hochtemperaturbelasteten Bauteilen von Flugtriebwerken, wie beispielsweise Turbinenschaufeln eingesetzt werden kann, umfasst ein Aluminiumpulver sowie ein Aluminiumpulver mit Aluminiumpartikeln, die mit Silizium beschichtet sind. Die Anteile von unbeschichtetem Aluminiumpulver und von Aluminiumpulverpartikeln, die mit Silizium beschichtet sind, können beispielsweise im Verhältnis von (0 bis 1):1 sein. Die Aluminiumpulver sind zusammen mit einem Siliziumpulver in einem Bindemittel aufgenommen, das aus Wasser, einer Glykolverbindung und einem Verdickungsmittel besteht.

Ein weiteres Beispiel eines Schlickers umfasst 40 Gew.-% bis 50 Gew.-% Glykoletheracetat, 0,5 Gew.-% bis 1 Gew.-% Verdickungsmittel, 30 Gew.-% bis 40 Gew.-% beschichtetes und unbeschichtetes Aluminiumpulver sowie 6 Gew.-% bis 7 Ges.-% Siliziumpulver. Entsprechend kann der Binder 90 Gew.-% bis 100 Gew.-% Glykoletheracetat und 1 Gew.-% bis 2 Gew.-% Verdickungsmittel aufweisen. Ein derartiger Schlicker wird auf einer mit Aluminiumoxidpartikeln gestrahlten Oberfläche aufgespritzt oder gepinselt und zur Trocknung und/oder Aushärtung bei ca. 150°C solange temperiert, bis der Binder getrocknet und/oder gehärtet ist. Werden mehrere Lagen an Schlicker aufgebracht, kann eine Trocknung bei ca. 80°C nach Aufbringung jeweils einer Lage sinnvoll sein. Danach wird eine Diffusionsglühung unter Schutzgasatmosphäre, wie beispielsweise einer Argon - Atmosphäre, bei 900°C für einige Stunden durchgeführt, sodass sich auf der Bauteiloberfläche eine Aluminiumdiffusionsschicht ausbildet, die dem Bauteil für die Hochtemperaturanwendungen Oxidationsschutz bietet.

Obwohl die vorliegende Erfindung bezüglich des Ausführungsbeispiels detailliert beschrieben worden ist, ist die Erfindung nicht auf dieses Ausführungsbeispiel beschränkt, sondern kann Abwandlungen, wie beispielsweise das Weglassen einzelner Merkmale oder die Kombination unterschiedlicher Merkmale umfassen, solange der Schutzbereich der beigefügten Ansprüche nicht verlassen wird. Die vorliegende Offenbarung umfasst sämtliche Kombinationen aller vorgestellter Einzelmerkmale.

## Patentansprüche

1. Schlicker zur Herstellung einer Aluminium - Diffusionsschicht, der Al - haltiges Pulver und Si - haltiges Pulver und einen Binder umfasst,
**dadurch gekennzeichnet, dass**
der Schlicker weiterhin ein Al - haltiges Pulver umfasst, bei dem die Pulverpartikel mit Si beschichtet sind, wobei der Anteil der mit Silizium beschichteten Pulverpartikel von geringen Anteilen im einstelligen Prozentbereich am Anteil der Aluminiumpartikel bis hin zu 100 % Anteil an den Aluminiumpartikeln reichen kann, wobei bevorzugt der Anteil der mit Silizium beschichteten Aluminiumpartikel an der Gesamtzahl der Aluminiumpartikel im Bereich von 25 % bis 75 %, vorzugsweise 40 % bis 60 % gewählt werden kann und wobei sich die Prozentangaben sowohl auf Gewichts - als auch auf Volumenprozent beziehen können.

2. Schlicker nach Anspruch 1,
**dadurch gekennzeichnet, dass**
das Al - haltige Pulver technisch reines Aluminium oder Al -Legierungen umfasst.

3. Schlicker nach Anspruch 1 oder 2,
**dadurch gekennzeichnet, dass**
das Si - haltige Pulver technisch reines Silizium oder Si - Legierungen umfasst.

4. Schlicker nach einem der vorhergehenden Ansprüche,
**dadurch gekennzeichnet, dass**
der Binder mindestens eine Komponente aus der Gruppe aufweist, die organische Stoffe, Wasser, Alkohole, Glykolverbindungen, Phosphate und phosphathaltige Stoffe und Verdickungsmittel umfasst.

5. Schlicker nach einem der vorhergehenden Ansprüche,
**dadurch gekennzeichnet, dass**
der Binder Wasser, mindestens eine Glykolverbindung und mindestens ein Verdickungsmittel umfasst.

6. Schlicker nach einem der vorhergehenden Ansprüche,
**dadurch gekennzeichnet, dass**
das Verdickungsmittel ausgewählt ist aus der Gruppe, die Pektine, Guar, Johannisbrotkernmehl, Carrageen, Celluloseether, Polyvinylalkohol und Silikate umfasst.

7. Verfahren zur Herstellung einer Aluminium - Diffusionsschicht, welches die folgenden Schritte aufweist:
- Bereitstellung eines Schlickers nach einem der vorhergehenden Ansprüche,
- Auftragen des Schlickers auf einer Bauteilfläche, an der die Aluminium - Diffusionsschicht erstellt werden soll,
- Trocknung und/oder Aushärtung mit einer Wärmebehandlung bei einer ersten Temperatur im Bereich von 100°C bis 300°C, vorzugsweise 120°C bis 220°C bis zur Trocknung und/oder Aushärtung, und
- Diffusionsglühen bei einer zweiten Temperatur im Bereich von 800°C bis 1000°C, vorzugsweise 875°C bis 925°C für einige Stunden bis zur Ausbildung der Aluminium - Diffusionsschicht.

8. Verfahren nach Anspruch 7,
**dadurch gekennzeichnet, dass**
vor dem Auftragen des Schlickers die zu behandelnde Oberfläche mit Partikeln gestrahlt wird.

9. Verfahren nach Anspruch 8,
**dadurch gekennzeichnet, dass**
die Partikel Aluminiumoxid - Partikel sind.

10. Verfahren nach einem der Ansprüche 7 bis 9 ,
**dadurch gekennzeichnet, dass**
es bei der Beschichtung von Fe - oder Ni - oder Co - Basissuperlegierungen insbesondere von Gasturbinen oder Flugtriebwerken vorzugsweise bei der Reparatur eingesetzt wird.

## Claims

1. Slurry for the production of an aluminium diffusion layer which comprises powder containing A1 and powder containing Si and a binder,
**characterised in that**
the slurry furthermore comprises a powder containing A1 in which the powder particles are coated with Si, wherein the proportion of the powder particles coated with silicon can range from low proportions in the single-digit percentile range of the proportion of the aluminium particles to 100% proportion of the aluminium particles, wherein preferably the proportion of aluminium particles coated with silicon of the total number of aluminium particles can be selected in the range from 25% to 75%, preferably 40% to 60% and wherein the percentage specifications can relate both to percentage by weight and by volume.

2. Slurry according to claim 1,
**characterised in that**
the powder containing A1 comprises technically pure aluminium or A1 alloys.

3. Slurry according to claim 1 or 2,
**characterised in that**
the powder containing Si comprises technically pure silicon or Si alloys.

4. Slurry according to one of the preceding claims,
**characterised in that**
the binder has at least one component from the group which comprises organic materials, water, alcohols, glycol compounds, phosphates and materials containing phosphates and thickening agents.

5. Slurry according to one of the preceding claims,
**characterised in that**
the binder comprises water, at least one glycol compound and at least one thickening agent.

6. Slurry according to one of the preceding claims,
**characterised in that**
the thickening agent is selected from the group which comprises pectins, guar, locust bean gum, carrageenan, cellulose ether, polyvinyl alcohol and silicates.

7. Method for the production of an aluminium diffusion layer, which has the following steps:
- providing a slurry according to one of the preceding claims,
- applying the slurry to a component surface on which the aluminium diffusion layer is to be created,
- drying and/or hardening using a heat treatment at a first temperature in the range from 100°C to 300°C, preferably 120°C to 220°C, until drying and/or hardening, and
- diffusion annealing at a second temperature in the range from 800°C to 1000°C, preferably 875°C to 925°C for several hours until formation of the aluminium diffusion layer.

8. Method according to claim 7,
**characterised in that**
before the application of the slurry, the surface to be treated is radiated with particles.

9. Method according to claim 8,
**characterised in that**
the particles are aluminium oxide particles.

10. Method according to one of claims 7 to 9,
**characterised in that**
it is used during the coating of Fe- or Ni- or Co-based super alloys, in particular of gas turbines or aircraft engines, preferably during repair.

## Revendications

1. Barbotine pour la production d'une couche de diffusion en aluminium, comprenant une poudre contenant Al et une poudre contenant Si et un liant, la barbotine étant **caractérisée en ce qu'**elle comprend en outre une poudre contenant Al dans laquelle les particules de poudre sont revêtues de Si, la proportion de particules de poudre revêtues de silicium pouvant aller de faibles proportions dans la plage d'un pourcentage à un chiffre par rapport à la proportion de particules d'aluminium jusqu'à 100% de la proportion des particules d'aluminium, où de préférence la proportion de particules d'aluminium revêtues de silicium sur le nombre total des particules d'aluminium peut être choisie dans la plage de 25 % à 75 %, de préférence de 40 % à 60 %, et où les indications de pourcentage peuvent se rapporter aussi bien au pourcentage en poids qu'au pourcentage en volume.

2. Barbotine selon la revendication 1, **caractérisée en ce que** la poudre contenant A1 comprend de l'aluminium techniquement pur ou des alliages d'Al.

3. Barbotine selon la revendication 1 ou 2, **caractérisée en ce que** la poudre contenant Si comprend du silicium techniquement pur ou des alliages de Si.

4. Barbotine selon l'une des revendications précédentes, **caractérisée en ce que** le liant comprend au moins un composant du groupe constitué par les substances organiques, l'eau, les alcools, les composés glycoliques, les phosphates et les substances phosphatées, et les épaississantes.

5. Barbotine selon l'une des revendications précédentes, **caractérisée en ce que** le liant comprend de l'eau, au moins un composé glycolique et au moins un épaississant.

6. Barbotine selon l'une des revendications précédentes, **caractérisée en ce que** l'épaississant est choisi dans le groupe constitué par les pectines, la gomme de guar, la farine de graines de caroube, la carraghénane, les éthers de cellulose, l'alcool polyvinylique et les silicates.

7. Procédé de production d'une couche de diffusion en aluminium, comprenant les étapes suivantes :
- préparation d'une barbotine selon l'une des revendications précédentes,
- application de la barbotine sur une surface d'un composant sur laquelle doit être formée la couche de diffusion en aluminium,
- séchage et/ou durcissement par traitement thermique à une première température située dans la plage de 100°C 300°C, de préférence 120°C à 220°C jusqu'au séchage et/ou au durcissement, et
- recuit de diffusion à une deuxième température dans la plage de 800°C à 1000°C, de préférence 875°C à 925°C pendant quelques heures, jusqu'à la formation de la couche de diffusion en aluminium.

8. Procédé selon la revendications 7, **caractérisé en ce que**, avant l'application de la barbotine, la surface à traiter est irradiée de particules.

9. Procédé selon la revendication 8, **caractérisé en ce que** les particules sont des particules d'oxyde d'aluminium.

10. Procédé selon l'une des revendications 7 à 9, **caractérisé en ce qu'**il est mis en oeuvre pour le revêtement de superalliages à base de Fe ou Ni ou Co, notamment de turbines à gaz ou de turbines de réacteurs, de préférence pour leur réparation.
